# EUROPÄISCHE PATENTSCHRIFT

(11) **EP 1 251 754 B1**
(45) Veröffentlichungstag und Bekanntmachung des Hinweises auf die Patenterteilung: **14.07.2004**
(21) Anmeldenummer: 00979598.0
(22) Anmeldetag: 17.11.2000
(51) Int. Cl.: A41D 13/00, A41D 13/02, A41D 13/04, A41D 13/12, D04H 3/16, D04H 3/14, D04H 3/10

(54) **Verfahren zum Herstellen einer ARBEITSSCHUTZBEKLEIDUNG**
Method for producing PROTECTIVE CLOTHES
Méthode de fabrication d'un VETEMENT DE PROTECTion

(30) Priorität: 23.12.1999 DE 19962360
(43) Veröffentlichungstag der Anmeldung: 30.10.2002
(73) Patentinhaber: Carl Freudenberg KG, 69469 Weinheim (DE)
(72) Erfinder: GROTEN, Robert, F-68280 Sundhofen (FR); BITTNER, Oliver, 69493 Hirschberg (DE); O'REGAN, Terry, Chapel Hill, NC 27516 (US); BECK, Jean, Jacques, F-68000 Colmar (FR)
(86) Internationale Anmeldenummer: PCT/EP2000/011462
(87) Internationale Veröffentlichungsnummer: WO 2001/047382

(56) Entgegenhaltungen:
- EP-A- 0 694 644
- EP-A- 0 814 188
- WO-A-01/07698
- JP-A- 3 294 558
- US-A- 5 759 926
- US-A- 5 899 785
- US-A- 5 970 583

## Beschreibung

Die Erfindung betrifft ein Verfahren zur Herstellung einer Arbeitsschutzbekleidung, bestehend aus einem Mikrofilament-Vliesstoff mit Flächengewichten von 60 bis 300 g/m² und einer Reißfestigkeit > 150 N.

An Arbeitsschutzbekleidungen werden ganz unterschiedliche Anforderungen gestellt. Neben der Belastbarkeit, die sich in der Reißfestigkeit des eingesetzten Stoffes ausdrückt, sind gute Verarbeitbarkeit und je nach Anwendungszweck eine geringe Materialdicke bzw. ein gutes Wärmeisolationsvermögen oder Staubdichtheit, Atmungsaktivität, Feuchtigkeitstransporteigenschaften und Pflegeeigenschaften von Interesse. Bisher werden als Arbeitsschutzbekleidung aus unterschiedlichen Fasermischungen gewebte Stoffe eingesetzt, die aufgrund ihrer Webstruktur zum Ausfasern bzw. Ausfransen neigen und deshalb gesaumt werden mußten. Gleichzeitig ist bei gewebten Stoffen hinsichtlich deren Festigkeit auch immer die Laufrichtung des Gewebes zu beachten. Diese Nachteile treffen bei einem Vliesstoff, wie der aus US 5 970 583, nicht auf.

Die Erfindung hat sich die Aufgabe gestellt, eine preiswerte Arbeitsschutzbekleidung, die eine Reißfestigkeit > 150 N besitzt Herzustellen.

Erfindungsgemäß wird die Aufgabe durch ein Verfahren gemäß Anspruch 1 gelöst, wobei eine Arbeitsschutzbekleidung aus einem Mikrofilament-Vliesstoff mit Flächengewichten von 60 bis 300 g/m² sowie einer Reißfestigkeit > 150 N hergestellt wird wobei der Vliesstoff aus schmelzgesponnenen, verstreckten und unmittelbar zu einem Vlies abgelegten Mehrkomponenten-Endlosfilamenten mit einem Titer 1,5 bis 5 dtex besteht und die Mehrkomponenten-Endlosfilamente gegebenenfalls nach einer Vorverfestigung zumindest zu 80 % zu Mikro-Endlosfilamenten mit einem Titer 0,1 bis 0,8 dtex gesplittet und verfestigt sind. Bei der Arbeitsschutzbekleidung ist aufgrund der Endlosfilamente kein Säumen erforderlich und es tritt kein Ausfasern oder Ausfransen ein.

Vorzugsweise ist die Arbeitsschutzbekleidung eine, bei der der Vliesstoff aus schmelzgesponnenen, aerodynamisch verstreckten und unmittelbar zu einem Vlies abgelegten Mehrkomponenten-Endlosfilamenten mit einem Titer 1,5 bis 3 dtex besteht und die Mehrkomponenten-Endlosfilamente zumindest zu 80 % zu Mikro-Endlosfilamenten mit einem Titer von 0,1 bis 0,3 dtex gesplittet und verfestigt sind. Die Arbeitsschutzbekleidung weist eine isotrope Filamentverteilung im Vlies auf. Daher ist eine Berücksichtigung der Maschinenlaufrichtung beim Zuschnitt der Teile der Arbeitsschutzbekleidung nicht erforderlich.

Vorzugsweise ist die Arbeitsschutzbekleidung eine, bei der das Mehrkomponenten-Endlosfilament ein Bikomponenten-Endlosfilament aus zwei inkompatiblen Polymeren, insbesondere einem Polyester und einem Polyamid, besteht. Ein solches Bikomponenten-Endlosfilament weist eine gute Spaltbarkeit in Mikro-Endlosfilamenten auf und bewirkt ein günstiges Verhältnis von Festigkeit zu Flächengewicht. Gleichzeitig ist die Arbeitsschutzbekleidung aufgrund der verwendeten Polymere und deren Filamentstruktur knitterarm, gut waschbar und schnell trocknend, d.h., pflegeleicht.

Vorzugsweise ist die Arbeitsschutzbekleidung eine, bei der die Mehrkomponenten-Endlosfilamente einen Querschnitt mit orangenartiger oder auch "Pie" genannten Multisegment-Struktur aufweisen, wobei die Segmente alternierend jeweils eines der beiden inkompatiblen Polymeren enthalten. Neben dieser orangenartigen Multisegment-Struktur der Mehrkomponenten-Endlosfilamente ist auch eine "side-by-side" (s/s) Segment-Anordnung der inkompatiblen Polymeren im Mehrkomponenten-Endlosfilament möglich, die vorzugsweise zur Erzeugung gekräuselter Filamente genutzt wird. Solche Anordnungen der inkompatiblen Polymeren im Mehrkomponenten-Endlosfilament haben sich als sehr gut spaltbar erwiesen. Die "Pie" Segment-Anordnung in den Mehrkomponenten-Endlosfilamenten und die daraus gesplitteten Mikro-Endlosfilamente begünstigen die Feuchtigkeitsaufnahme-Fähigkeit der erfindungsgemäßen Arbeitsschutzbekleidung.

Vorzugsweise ist die Arbeitsschutzbekleidung weiterhin eine, bei der mindestens eines der das Mehrkomponenten-Endlosfilament bildenden inkompatiblen Polymere ein Additiv, wie Farbpigmente, permanent wirkende Antistatika und/oder die hydrophilen oder hydrophoben Eigenschaften beeinflussende Zusätze in Mengen bis zu 10 Gewichtsprozent, enthält. Die aus spinngefärbten Filamenten bestehende Arbeitsschutzbekleidung weist eine sehr gute Waschechtheit auf. Weiterhin können durch die Zusätze statische Aufladungen vermindert bzw. vermieden und die Feuchtigkeits-Transporteigenschaften verbessert werden. Dadurch wird außerdem die Waschbarkeit verbessert, d.h., der Verbrauch an Waschmitteln gesenkt und die Trockenzeit verringert.

Das erfindungsgemäße Verfahren zur Herstellung einer Arbeitsschutzbekleidung besteht darin, daß Mehrkomponenten-Endlosfilamente aus der Schmelze ersponnen, verstreckt und unmittelbar zu einem Vlies abgelegt werden, gegebenenfalls eine Vorverfestigung erfolgt und der Vliesstoff durch Hochdruck-Fluidstrahlen verfestigt wie gleichzeitig in Mikro-Endlosfilamente mit einem Titer 0,1 bis 0,8 dtex gesplittet wird. Die so erhaltene Arbeitsschutzbekleidung ist sehr gleichmäßig hinsichtlich ihrer Dicke, sie weist eine isotrope Fadenverteilung auf, besitzt keine Neigung zum Delaminieren und ist durch hohe Modulwerte ausgezeichnet.

Vorteilhafterweise wird das Verfahren zur Herstellung der Arbeitsschutzbekleidung in der Weise durchgeführt, daß die Verfestigung und Splittung der Mehrkomponenten-Endlosfilamente dadurch erfolgt, daß der vorverfestigte Vliesstoff mindestens einmal auf jeder Seiten mit Hochdruck-Wasserstrahlen beaufschlagt wird. Die Arbeitsschutzbekleidung weist dadurch eine gute Oberfläche und einen Splittungsgrad der Mehrkomponenten-Endlosfilamente > 80 % auf.

Vorteilhafterweise wird die erfindungsgemäße Arbeitsschutzbekleidung zur Erhöhung ihrer Abriebbeständigkeit noch einer Punktkalandierung unterzogen. Dazu wird der gesplittete und verfestigte Vliesstoff durch beheizte Walzen geführt, von denen mindestens eine Walze Erhebungen aufweist, die zu einem punktuellen Verschmelzen der Filamente untereinander führen.

Besonders bevorzugt ist ein Verfahren, bei dem die Mehrkomponenten-Endlosfilamente spinngefärbt werden. Die Einbindung des Farbstoffe in die Polymerfasern führt zu hervorragenden Waschechtheiten.

Die erfindungsgemäß hergestellte Arbeitsschutzbekleidung kann als Overalls, Kittel, Jacken, Schürzen, Hosen und Röcke verarbeitet sein.

### Beispiel 1

Aus einem Polyethylenterephthalat-Polyamid (PET-PA)-Bikomponenten-Endlosfilament mit einem Gewichtsverhältnis von PET/PA66 im Elementarfilament von 70/30 wird ein Filamentflor mit einem Flächengewicht von 154 g/m² erzeugt und einer Wasserstrahlvernadelung mit Drücken bis 230 bar beidseitig unterzogen. Die Bikomponenten-Endlosfilamente weisen nach der Wasserstrahlvernadelung, die zu einer gleichzeitigen Splittung der Ausgangsfilamente führt, einen Titer < 0,2 dtex auf. Die Arbeitsbekleidung aus Mikro-Endlosfilamenten weist einen Wasserdampfdurchgangsindex iₘₜ von 0,45, eine Kurzzeit-Wasserdampfaufnahmefähigkeit Fᵢ von 0,8 g/m² und einen Wasserdampfdurchgangswiderstand Rₑₜ von 3,49 m²Pa/W auf. Das Wärmeisolationsvermögen ausgedrückt durch den Wärmedurchgangswiderstand R_{ct} beträgt 26,0 10⁻³ m²K/W. Die Reißfestigkeit in Maschinenlaufrichtung beträgt 330 N und quer dazu 372 N.

## Patentansprüche

1. Verfahren zur Herstellung einer Arbeitsschutzbekleidung, **dadurch gekennzeichnet, daß** ein ungesäumter, ohne Beachtung der Maschinenlaufrichtung zugeschnittener Vliesstoff bestehend aus einem Mikrofilament-Vliesstoff mit Flächengewichten von 60 bis 300 g/m² und einer Reißfestigkeit > 150 N verwendet wird, der aus schmelzgesponnenen, verstreckten und unmittelbar zu einem Vlies abgelegten Mehrkomponenten-Endlosfilamenten mit einem Titer 1,5 bis 5 dtex besteht und bei dem die Mehrkomponenten-Endlosfilamente gegebenenfalls nach einer Vorverfestigung zumindest zu 80 % zu Mikro-Endlosfilamenten mit einem Titer 0,1 bis 0,8 dtex mittels Hochdruck-Fluidstrahlen gesplittet und verfestigt sind.

2. Verfahren nach Anspruch 1, **dadurch gekennzeichnet, daß** ein Vliesstoff verwendet wird, der aus schmelzgesponnenen, aerodynamisch verstreckten und unmittelbar zu einem Vlies abgelegten Mehrkomponenten-Endlosfilamenten mit einem Titer von 1,5 bis 3 dtex besteht und die Mehrkomponenten-Endlosfilamente gegebenenfalls nach einer Vorverfestigung zumindest zu 80 % zu Mikro-Endlosfilamenten mit einem Titer von 0,1 bis 0,3 dtex mittels Hochdruck-Fluidstrahlen gesplittet und verfestigt sind.

3. Verfahren nach Anspruch 1 oder 2, **dadurch gekennzeichnet, daß** ein Vliesstoff verwendet wird, dessen Mehrkomponenten-Endlosfilamente Bikomponenten-Endlosfilamente aus zwei inkompatiblen Polymeren, insbesondere einem Polyester und einem Polyamid, sind.

4. Verfahren nach einem der Ansprüche 1 bis 3, **dadurch gekennzeichnet, daß** ein Vliesstoff verwendet wird, dessen Mehrkomponenten-Endlosfilamente einen Querschnitt mit orangenartiger Multisegment-Struktur aufweisen, wobei die Segmente alternierend jeweils eines der beiden inkompatiblen Polymeren enthalten und/oder eine "side-by-side"-Struktur besitzen.

5. Verfahren nach Anspruch 4, **dadurch gekennzeichnet, daß** ein Vliesstoff verwendet wird, dessen beide Seiten eine unterschiedliche Segment-Struktur besitzen.

6. Verfahren nach einem der Ansprüche 1 bis 5, **dadurch gekennzeichnet, daß** ein Vliesstoff verwendet wird, bei dem mindestens eines der das Mehrkomponenten-Endlosfilament bildenden inkompatiblen Polymere ein Additiv, wie Farbpigmente, permanent wirkende Antistatika und/oder die hydrophilen oder hydrophoben Eigenschaften beeinflussenden Zusätzen in Mengen bis zu 10 Gewichtsprozent, enthält.

7. Verfahren nach einem der Ansprüche 1 bis 6, **dadurch gekennzeichnet, daß** ein Vliesstoff verwendet wird, dessen Mehrkomponenten-Endlosfilamente spinngefärbt sind.

8. Verfahren nach einem der Ansprüche 1 bis 7, **dadurch gekennzeichnet, daß** ein Vliesstoff verwendet wird, der punktkalandriert ist.

9. Verfahren nach einem der Ansprüche 1 bis 8, **dadurch gekennzeichnet, daß** die Arbeitschutzbekleidung als Overalls, Kittel oder Hosen verarbeitet wird.

10. Verfahren nach einem der Ansprüche 1 bis 8, **dadurch gekennzeichnet, daß** die Arbeitschutzbekleidung als Jacken, Schürzen oder Röcken verarbeitet wird.

## Claims

1. A process for manufacturing workers protective clothing, **characterized in that** it utilizes an unseamed nonwoven fabric which has been cut to size without regard to machine direction, which comprises a microfilament nonwoven fabric having basis weights in the range from 60 to 300 g/m² and a breaking strength > 150 N and comprises continuous multicomponent filaments having a linear density in the range from 1.5 to 5 dtex which are spun from the melt, stretched and directly laid down to form a web and optionally subjected to a preconsolidating operation before being at least 80% split into continuous microfilaments having a linear density in the range from 0.1 to 0.8 dtex and consolidated using high pressure fluid jets.

2. A process according to claim 1, **characterized in that** it utilizes a nonwoven fabric which comprises continuous multicomponent filaments having a linear density in the range from 1.5 to 3 dtex which are spun from the melt, aerodynamically stretched and directly laid down to form a web and optionally subjected to a preconsolidating operation before being at least 80% split into continuous microfilaments having a linear density in the range from 0.1 to 0.3 dtex and consolidated using high pressure fluid jets.

3. A process according to claim 1 or 2, **characterized in that** it utilizes a nonwoven fabric whose continuous multicomponent filaments are continuous bicomponent filaments made of two incompatible polymers, especially a polyester and a polyamide.

4. A process according to any one of claims 1 to 3, **characterized in that** it utilizes a nonwoven fabric whose continuous multicomponent filaments have a cross section having a orangelike multisegment structure in which segments each containing one of the two incompatible polymers alternate and/or have a side-by-side structure.

5. A process according to claim 4, **characterized in that** it utilizes a nonwoven fabric whose two sides have different segment structures.

6. A process according to any one of claims 1 to 5, **characterized in that** it utilizes a nonwoven fabric wherein at least one of the incompatible polymers forming the continuous multicomponent filament contains an additive, such as colour pigments, permanently active antistats and/or hydrophilicity or hydrophobicity modifiers, in amounts up to 10% by weight.

7. A process according to any one of claims 1 to 6, **characterized in that** it utilizes a nonwoven fabric whose continuous multicomponent filaments are spun dyed.

8. A process according to any one of claims 1 to 7, **characterized in that** it utilizes a nonwoven fabric which has been spot calendered.

9. A process according to any one of claims 1 to 8, **characterized in that** the workers' protective clothing is processed as overalls, smocks or trousers.

10. A process according to any one of claims 1 to 8, **characterized in that** the workers' protective clothing is processed as jackets, aprons or skirts.

## Revendications

1. Procédé de fabrication d'un vêtement de protection, **caractérisé en ce que** l'on utilise un matériau non-tissé composé d'un non-tissé à micro-filaments de grammage compris entre 60 et 300 g/mm² et de résistance à la déchirure supérieure à 150 N, qui est découpé sans tenir compte du sens machine et non ourlé, et qui est formé de filaments sans fin à plusieurs composants de titre compris entre 1,5 et 5 dtex qui sont filés à chaud, étirés et directement déposés en nappe, et dans lequel au moins 80% des filaments sans fin à plusieurs composants sont coupés au moyen de jets de fluide sous haute pression, le cas échéant après une consolidation préalable, de manière à obtenir des micro-filaments sans fin de titre compris entre 0,1 et 0,8 dtex, puis consolidés.

2. Procédé selon la revendication 1, **caractérisé en ce que** l'on utilise un matériau non-tissé composé de filaments sans fin à plusieurs composants de titre compris entre 1,5 et 3 dtex qui sont filés à chaud, étirés de manière aérodynamique et directement déposés en nappe, et au moins 80% des filaments sans fin à plusieurs composants sont coupés au moyen de jets de fluide sous haute pression, le cas échéant après une consolidation préalable, de manière à obtenir des micro-filaments sans fin de titre compris entre 0,1 et 0,3 dtex, puis consolidés.

3. Procédé selon la revendication 1 ou 2, **caractérisé en ce que** l'on utilise un matériau non-tissé dont les filaments sans fin à plusieurs composants sont des filaments sans fin à deux composants formés de deux polymères incompatibles, notamment un polyester et une polyamide.

4. Procédé selon l'une des revendications 1 à 3, **caractérisé en ce que** l'on utilise un matériau non-tissé dont les filaments sans fin à plusieurs composants ont une section transversale qui présente une structure à plusieurs segments à la manière d'une orange, les segments contenant alternativement à chaque fois un des deux polymères incompatibles et/ou possédant une structure « side-by-side ».

5. Procédé selon la revendication 4, **caractérisé en ce que** l'on utilise un matériau non-tissé dont les deux côtés possèdent une structure à segments différente.

6. Procédé selon l'une des revendications 1 à 5, **caractérisé en ce que** l'on utilise un matériau non-tissé dans lequel au moins un des polymères incompatibles formant le filament sans fin à plusieurs composants contient un additif, tel des pigments colorants, des agents antistatiques à action permanente et/ou des additifs influençant les propriétés hydrophiles ou hydrophobes, en quantité pouvant atteindre jusqu'à 10 % en poids.

7. Procédé selon l'une des revendications 1 à 6, **caractérisé en ce que** l'on utilise un matériau non-tissé dont les filaments sans fin à plusieurs composants sont colorés dans la masse.

8. Procédé selon l'une des revendications 1 à 7, **caractérisé en ce que** l'on utilise un matériau non-tissé ayant subi un calandrage par points.

9. Procédé selon l'une des revendications 1 à 8, **caractérisé en ce que** le vêtement de protection est fabriqué en tant que combinaison de travail, blouse ou pantalon.

10. Procédé selon l'une des revendications 1 à 8, **caractérisé en ce que** le vêtement de protection est fabriqué en tant que veste, tablier ou jupe.
